# EUROPÄISCHE PATENTSCHRIFT

(11) **EP 1 379 713 B1**
(45) Veröffentlichungstag und Bekanntmachung des Hinweises auf die Patenterteilung: **23.05.2007**
(21) Anmeldenummer: 02726053.8
(22) Anmeldetag: 02.03.2002
(51) Int. Cl.: D01F 2/00, D01D 1/09, D01D 4/06

(54) **VERFAHREN UND VORRICHTUNG ZUR HERSTELLUNG VON CELLULOSEFASERN UND CELLULOSEFILAMENTGARNEN**
METHOD AND DEVICE FOR THE PRODUCTION OF CELLULOSE FIBRES AND CELLULOSE FILAMENT YARNS
PROCEDE ET DISPOSITIF DE FABRICATION DE FIBRES CELLULOSIQUES ET DE FILAMENTS CONTINUS CELLULOSIQUES

(30) Priorität: 14.03.2001 DE 10112050
(43) Veröffentlichungstag der Anmeldung: 14.01.2004
(73) Patentinhaber: THÜRINGISCHES INSTITUT FÜR TEXTIL- UND KUNSTSTOFF-FORSCHUNG e.V., 07407 Rudolstadt-Schwarza (DE)
(72) Erfinder: MICHELS, Christoph, 07407 Rudolstadt (DE); KOSAN, Birgit, 07407 Rudolstadt (DE)
(74) Vertreter: Plate, Jürgen
(86) Internationale Anmeldenummer: PCT/DE2002/000773
(87) Internationale Veröffentlichungsnummer: WO 2002/072929

(56) Entgegenhaltungen:
- WO-A-01/68958
- DE-A- 3 810 782
- DE-A- 10 019 660

## Beschreibung

Die Erfindung betrifft ein Verfahren zur Herstellung-.von Cellulosefasern oder Cellulosefilamentgarnen aus Zellstoff nach dem Trocken-Naßextrusionsverfahren mit wässrigen Aminoxiden als Lösungsmittel, bei dem man a) eine Dispersion aus Zellstoff und wässrigem Aminoxid bei erhöhter Temperatur unter Wasserentzug und Scherung in eine homogene Lösung mit einer Relaxationszeit im Bereich 0,3 - 90 s bei 85°C überführt, b) die Lösung über eine Spinnlösungszuführung einem Spinnpaket mit mindestens einer Spinndüse zuführt, c) die Lösung im Spinnpaket ein Filter, eine Stützplatte, eine Anströmkammer und mindestens eine Spinnkapillare mindestens einer Spinndüse passiert, d) die zu Kapillaren verformten Lösungsstrahlen unter weiterem Verzug durch ein nicht fällendes Medium führt, kurz vor dem Eintritt in das Fällbad näherungsweise senkrecht zur Filamentlaufrichtung mit einem Gasstrom anbläst, im Fällbad die Cellulose ausfällt, und e) die Cellulosefäden am Ende der Fällbadstrecke durch Ablenken vom Fällbad trennt und die Fäden abzieht. Die Erfindung betrifft zudem eine Vorrichtung zur Herstellung von Cellulosefasern oder -filamentgarnen aus Zellstoff nach dem Trocken-Naßextrusionsverfahren mit wässrigen Aminoxiden als Lösungsmittel, bestehend aus einer Lösungszuführung und einem Spinnpaket mit Siebfilterpackung, Stützplatte, Anströmkammer und Spinndüse(n), die nach dem erfindungsgemäßen Verfahren arbeitet.

### [Stand der Technik]

Aus US 4 246 221 und US 4 416 698 ist das Lösen von Cellulose in wasserhaltigen Aminoxiden, das Verformen in Spinnkapillaren unter geringer Scherung, das Verziehen der Lösungsstrahlen in einem großen Luftspalt, das Fällen der Cellulose durch ein wässriges Aminoxid enthaltendes Spinnbad und das Abziehen der Cellulosefäden über eine Galette bekannt.

In US 5 417 909 wird ein Verfahren beschrieben, das die Lösung unter hoher Scherung in den Spinnkapillaren verformt, die Lösungsstrahlen in einem kurzen Luftspalt verzieht, die Cellulose ausfällt und die Fäden bzw. Fadenschar über einen Spinntrichter erfasst und im Gleichstrom transportiert.

In den EP 0 430 926, EP 0 494 852, EP 0 756 025 und WO 94/28 210 werden Spinnpakete mit Rund- und Rechteckdüsen mit unterschiedlicher Spinnkapillarengeometrie und -anordnung beschrieben. In der EP 0 662 166 ist ein Spinndüseneinsatz aus Edelmetall rotationssymmetrisch angeordnet und die gebildete Fadenschar wird unmittelbar nach Verlassen der Spinnkapillaren von einem über Prallblech rotationssymmetrisch zugeführten Luftstrom gekühlt. Bei dieser Anordnung ist zwangsläufig eine undefinierte Kühlung Spinndüseneinsatzes aus Edelmetall zu erwarten.

Die EP 0 584 318, EP 0 671 492, EP 0 795 052, WO 94/28 218 und WO 96/21 758 beschreiben die unterschiedlichsten Formen des Behandelns der Fadenschar im Spalt zwischen Spinndüse und Fällbad mit Luft unterschiedlichen Wassergehaltes.

Bei allen Spinnpaketen folgt eine Beheizung elektrisch oder durch einen mit Heizflüssigkeit gefüllten Doppelmantel. Die in Spinnplatten aus Edelstahl angeordneten Düsen bzw. Düseneinsätze erfahren eine Temperierung durch Wärmeleitung über die Spinnplatte und diese erhält ihre Wärme über das Spinnpaket. Bei dieser üblichen Beheizungsart muss man mit einer mehr oder minder großen Temperaturverteilung über der Spinnplatte respektive den Spinndüsen rechnen.

In WO 99/47733 und DE 100 19 660 werden nun Vorrichtungen beschrieben, die mit Hilfe eines gasförmigen Heizfluids die Temperatur der Celluloselösung über den Kapillarquerschnitt variieren sollen. In der DE 100 19 660 sind einzelne dünnwandige Spinnkapillaren aus Edelstahl von einem Ringspalt umgeben, durch den heiße Luft mit einer Temperatur oberhalb derer der Spinnlösung, beispielsweise von 150°C und mehr, die Spinnkapillaren umspült und dabei ein Strömungsprofil erzeugt, das zu Fasern mit hoher Schlingenreißlänge und geringer Fibrillierung führen soll.

Nachteilig bei dieser Anordnung ist der vergleichsweise hohe Platzbedarf für die einzelne Spinnkapillare und die relativ aufwendige Konstruktion.

Nach der DE 100 25 230 und DE 100 25 231 sollen Fasern mit hoher Schlingenreißfestigkeit und geringer Fibrillierung dadurch erhalten werden, dass der mittlere Wärmestrom und/oder die mittlere Beschleunigung über der Luftspaltbreite auf einem bestimmten Niveau gesteuert werden.

Weiterhin ist bekannt, Faserstruktur und -eigenschaften durch bestimmte Nachbehandlungsverfahren zu verändern, wie Behandlung mit Vernetzungsmitteln (EP 0 783 602, EP 0 796 358), mit 10 - 18 % iger Natronlauge (WO 97/45 574) oder mit Alkanol, -diol, -triol in mindestens einem Waschbad (WO 97/25 462). Diese Verfahren sind mit einem wesentlich erhöhten Aufwand verbunden.

Aus der DE 199 54 152 A1 ist ein Verfahren zur Herstellung von Cellulosefasern und Cellulosefilamentgarnen nach dem Trocken-Naßextrusionsverfahren bekannt. Unzureichend gelöst ist hierbei die Frage einer verbesserten Temperaturführung und Temperaturkonstanz des Verfahrens.

Der veröffentlichte Stand der Technik lässt erkennen, dass beim Verspinnen von Celluloselösungen nach dem Trocken-Naßextrusionsprozess der Gestaltung der Temperaturführung eine entscheidende Bedeutung zukommt.

### [Aufgabe der Erfindung]

Aufgabe der vorliegenden Erfindung ist die Schaffung eines Verfahrens und einer Vorrichtung, die durch verbesserte Temperaturführung und -konstanz das Verspinnen von Celluloselösungen zu Fasern mit verbesserten Eigenschaften, insbesondere hinsichtlich Gleichmäßigkeit, Nassreißfestigkeit und Fibrillierverhalten gestattet.

Die Beurteilung der Gleichmäßigkeit der Fasereigenschaften erfolgt vorteilhaft über den Variationskoeffizienten der Feinheit bzw. Reißfestigkeit und das Fibrillierverhalten durch Messen der Nassscheuerbeständigkeit. Die Methode zur Bestimmung der Nassscheuerbeständigkeit wurde in der Literatur [Mieck K.P.; Langner H.; Nechwatal A. "Melliand Textilberichte" 74 (1993) S. 945; "Lenzinger Berichte" 74 (1994) S. 61 - 68; und Mieck K.P.; Nicolai A; Nechwatal A.; "Lenzinger Berichte" 76 (1997) S. 103] ausführlich beschrieben. Das Maß der Nassscheuerbeständigkeit ist die erforderliche Tourenzahl einer mit einem Cellulosegewebe bespannten Walze bestimmter Geometrie, die zum Bruch einer unter definierter Spannung stehenden befeuchteten Faser führt. Die Lyocellfasern erreichen in der Regel ein Niveau von 5 - 35 Scheuertouren.

Der Schwerpunkt der vorliegenden Erfindung liegt nicht vordergründig auf der Einhaltung einer bestimmten Temperatur, sondern vielmehr auf der Minimierung der Abweichungen von einem Sollwert sowohl über dem Querschnitt der Lösungszuführung als auch zwischen und innerhalb der Düsen bzw. den Spinnkapillaren.

Die Temperaturabhängigkeit der Viskosität von Celluloselösungen folgt einer logarithmischen Funktion der Form Inηo = lnKη + E_{A} / RT mit η₀ = Nullscherviskosität; K_{η} = Konstante; E_{A} = Aktivierungsenergie; R = Allgemeine Gaskonstante und T = Temperatur in K.

Die Abhängigkeit der viskosität von der Temperatur ist für Celluloselösungen extrem groß, ihre Wärmeleitfähigkeit entspricht dagegen weitgehend der eines Isolators. Für eine Lösung mit 12 % Cellulose (Nadelholzzellstoff) bzw. 14 % (Eukalyptuszellstoff) folgt die Temperaturabhängigkeit der Nullscherviskosität der experimentell ermittelten Beziehung ${lnη}_{0} = - 16 , 7565 + 9105 1 / T$ bzw. ${lnη}_{0} = - 18 , 0464 + 10055 1 / T$

Für eine Spinntemperatur von beispielweise 80 ± 1 °C beträgt die Nullscherviskosität der Lösung 8400 ± 600 Pas bzw. 34100 ± 2750 Pas. Berücksichtigt man, dass für die Strukturausbildung im Spalt die Dehnviskosität von vorrangiger Bedeutung ist, und diese mindestens dem 3-fachen Wert der Nullscherviskosität entspricht, so werden die hohen Anforderungen an die Temperaturführung beim Spinnen unterstrichen.

Die signifikante Änderung der Viskosität mit der Temperatur wird zusätzlich durch die Abhängigkeit von der Schergeschwindigkeit beim Fließen bzw. von der Dehngeschwindigkeit beim Verformen im Spalt überlagert. Celluloselösungen besitzen ein extrem viskoelastisches Verhalten und die Relaxationszeiten nach Scherung liegen deutlich über denen anderer Polymerer. Aus diesem Grunde müssen beim Transport und Verformen der Celluloselösungen sowohl Temperatur als auch Scher- und Dehngeschwindigkeit sowie die Relaxationszeit berücksichtigt werden.

Die Relaxationszeiten der Celluloselösungen lassen sich aus den oszillographisch aufgenommenen Deformationskurven der Abhängigkeit von Speicher- und Verlustmodul über der Scherung berechnen (Die Bestimmung ist ausführlich beschrieben von Ch. Michels, Das Papier, 1998 / 1 Seite 3 - 8).

Die chemische Beschaffenheit der Celluloselösung verlangt für die Fertigung der Vorrichtungen Edelstahl oder Edelmetalle. Edelmetalle kommen nur im Ausnahmefall der "Hütchendüsen" zum Einsatz. Edelstähle können aber auf Grund ihrer vergleichsweise geringen Wärmeleitfähigkeit zu erheblichen Problemen beim Beheizen / Temperieren der Celluloselösung beim Transport und beim Verformen im Spinnpaket führen.

Die Aufgabe wird bei dem eingangs genannten Verfahren (Fig. 1 + 2) dadurch gelöst, dass die Lösung in Stufe b) die als Wärmetauscher ausgebildete Lösungszuführung (3), gegebenenfalls temperierbar, durchströmt, in Stufe c) zunächst eine als Wärmeaustauscher ausgebildete Stützplatte (1) mit Strömungskanälen (1.1) unter einer Schergeschwindigkeit von γ̇≤30[*s*⁻¹] passiert, anschließend die aus Stützplatte (1) und Zwischenring (5) gebildete Anströmkammer (5.1) mit einer Verweilzeit von ${t}_{v} \geq {λ}_{m}^{85 ⁢ ° \begin{matrix}\end{matrix} C} \left[s\right]$ durchläuft und danach in mindestens einer Spinnkapillare mindestens einer Hütchenspinndüse (6), die mit einer separaten Düsentemperierung (2), einschließlich Isolierung (2.1), versehen ist, deren Temperatur vorzugsweise unterhalb der der Celluloselösung im Inneren der Hütchendüse liegt, zum Filament bzw. Filamentbündel verformt und diese in Stufe d) kurz vor Eintritt in das Fällbad mit einem flächenförmig ausgebildeten Gasstrom von 2 - 20 1/min und Hütchendüse (6) im nahezu rechten Winkel schwach anbläst .

Der Transport der Lösung durch die als Wärmetauscher ausgeführte Lösungszuführung (3) und Stützplatte (1) in Verbindung mit der Anströmkammer (5.1) gewährleistet, dass alle Spinnkapillaren der Hütchendüse(n) von einer vollständig relaxierten Lösung gleicher Temperatur angeströmt werden und über die Düsentemperierung (2) mit Isolierung (2.1) eine Wärmeabstrahlung durch die Edelmetalldüsenoberfläche gesteuert werden kann.

Es wurde gefunden, dass die Temperaturvergleichmäßigung über die als Wärmeaustauscher ausgebildete Stützplatte(1) und Lösungszuführung (3) in Kombination mit der vollständigen Relaxation der Lösung in der Anströmkammer (5.1) zu einer signifikanten Verbesserung der Gleichmäßigkeit der Fasereigenschaften führt. Das findet seinen Niederschlag in deutlich geringeren Variationskoeffizienten der Fasereigenschaften, beispielsweise der Reißfestigkeit von 15 - 25 auf 3 - 10 %. Überraschenderweise hat sich ferner gezeigt, das die Fadenspannung im Spalt zwischen Spinnkapillaraustritt und Fällbadeintritt über die Düsentemperierung (2) in weiten Grenzen variiert werden kann, insbesondere wenn die Temperatur der Düsentemperierung (2) kleiner oder höchstens gleich der der Spinnmasse ist.

Die experimentell zugängliche Fadenspannung ist vordergründig durch das Produkt von Dehnviskosität und Dehngeschwindigkeit determiniert. Die Dehngeschwindigkeit lässt sich aus der Beziehung ${\dot{ε}}_{a} = \frac{{v}_{s}}{a} ⋅ {e}^{ln S ⁢ {V}_{o} - 1} ⁢ \left[{s}^{- 1}\right]$
worin vₛ die Spritzgeschwindigkeit, a die Länge des Spaltes zwischen Spinndüsenaustritt und Fällbadeintritt und SVₐ den Spinnverzug im Spalt bedeuten, bestimmen. Unter der Voraussetzung, dass die Dehnspannung im Spalt weitgehend identisch ist mit der Fadenspannung (Vernachlässigung der Reibung), folgt die Dehnviskosität aus der Beziehung ${η}_{D} = 6 , 12 ⋅ \frac{ρ ⋅ a ⋅ {σ}_{F}^{*}}{{v}_{s}} ⋅ {e}^{ln ⁢ \frac{{v}_{s}}{{v}_{o}} + 1} \left[M⁢P⁢a⁢s\right]$
worin ρ die Dichte der Lösung in g/cm³, a den Luftspalt in cm, ${σ}_{F}^{*}$ die Fadenspannung in cN/tex und vₐ die Abzugsgeschwindigkeit in m/min bedeutet.

In Fig. 6 ist die Änderung der Dehnviskosität über der Dehngeschwindigkeit für das Verspinnen einer Lösung nach Fig. 2 mit einer Cellulosekonzentration von 12,4 % und einer Massetemperatur von 80°C für verschiedene Temperaturen (28, 43, 64 und 86°C) der Düsentemperierung dargestellt. Das Ergebnis ist ein völlig unerwartetes Verhalten, da die Dehnviskosität mit der Dehngeschwindigkeit eine analoge Abnahme wie die Scherviskosität mit der Schergeschwindigkeit zeigen sollte.

Es wurde gefunden, dass mit steigender Dehnviskosität die Trocken- und Nassreißfestigkeit, das Reißkraftverhältnis und die Nassscheuerbeständigkeit zunimmt. Beim Verspinnen von Lösungen aus Baumwoll-Linters-Zellstoffen konnten Fasern mit einem Reißkraftverhältnis trocken/nass von 100 % ersponnen werden.

Weiterhin gestattet das erfindungsgemäße Verfahren eine deutliche Erweiterung des Viskositätsbereiches, in welchem die Celluloselösungen ohne Probleme verspinnbar sind bzw. es gestattet das Spinnen bei vergleichsweise tieferen Temperaturen oder höheren Cellulosekonzentrationen.

Die Aufgabe wird ferner bei der eingangs genannten Vorrichtung erfindungsgemäß dadurch gelöst, dass die Lösungszuführung (3) aus einem Rohr, gefüllt mit einem oder mehreren, gegebenenfalls beheizbaren, von Strömungskanälen durchzogenen Körper(n) hoher Wärmeleitfähigkeit gebildet wird, dass die Stützplatte (1) aus einem Material mit hoher Wärmeleitfähigkeit besteht, die Dimensionierung der Strömungskanäle (1.1) der Beziehung $\dot{γ} = \frac{32 ⋅ \dot{V}}{π ⋅ N ⋅ {D}^{3}} \leq 30 ⁢ {s}^{- 1}$ genügt, worin γ̇ die Schergeschwindigkeit in 1/s, *V̇* den Volumenstrom in cm³/s, D den Durchmesser der Strömungskanäle in cm und N die Anzahl der Kanäle bedeuten, die Anströmkammer (5.1) die Beziehung ${t}_{v} = \frac{{V}_{A ⁢ K}}{\dot{V}} \geq {λ}_{m}^{85 ⁢ ° \begin{matrix}\end{matrix} C} \left[s\right]$ erfüllt, worin tᵥ die Verweilzeit in s, V_{AK} das Volumen der Anströmkammer in cm³, *V̇* den Volumenstrom in cm³/s und ${λ}_{m}^{85 ⁢ ° \begin{matrix}\end{matrix} C}$ die Relaxationszeit der Lösung bei 85°C am Häufigkeitsmaximum des Relaxationszeitspektrums bedeuten und die Hütchendüse [n] (6) von einer separaten Düsentemperierung (2) mit Isolierung (2.1) umgeben sind.

In einer weiteren, bevorzugten Ausführungsform der Lösungszuführung besteht diese aus einem Stahlrohr, in das ein oder mehrere dünnwandige Edelstahlrohre zum Transport der Lösung eingezogen sind und wo zum Wärmeaustausch und zur Druckstabilisierung die Zwischenräume mit Aluminium ausgegossen sind. In Fig. 4 ist die Düsentemperierung für eine Filamentspinnstelle dargestellt. Die Hütchenspinndüse (6) ist von der Düsentemperierung (2), bestehend aus einem Material hoher Wärmeleitfähigkeit mit Klemmspalt (2.3) und Widerstandswicklung (2.2) umgeben. Die Düsentemperierung ist wie in (6.1), Fig. 4 überzeichnet dargestellt, leicht konisch ausgebildet, um einen festen Sitz der Düsentemperierung auf der Hütchendüse zu gewährleisten. Die Dicke der Düsentemperierung beträgt in der Regel 3 - 6 mm. Zum Betreiben der Widerstandsheizung dient Niedervoltspannung, vorzugsweise 24 V.

In Fig. 3 ist die Düsentemperierung (2) mit reihenförmiger Anordnung der Hütchenspinndüsen (6) dargestellt. Die Temperierung erfolgt über die Heizpatronen (2.2).

Diese Anordnung kann wie in Fig. 2 dargestellt, sowohl für Spinnfasern als auch für Filamentgarne Einsatz finden.

Fig. 5 zeigt schließlich eine für Spinnfasern bevorzugte Anordnung der Düsentemperierung (2) mit Heizpatronen (2.2) und Hütchenspinndüsen (6). Die kreisförmig ausgebildete Anblasdüse (12) ist analog Fig. 2 angeordnet und bläst die Filamentbündel kurz vor Eintritt in das Fällbad radial an. Der Durchmesser der Hütchenspinndüsen beträgt für textile Filamentgarne vorzugsweise 12 und 20 mm und für technische Filamentgarne und Spinnfasern vorzugsweise 20 und 35 mm. Die Spinnkapillardichte liegt in Abhängigkeit vom Endprodukt zwischen 15 und 400 Spinnkapillaren/cm². An die Spinnkapillaren selbst werden keine besonderen Anforderungen gestellt. Entsprechend der Materialstärke der Hütchendüsen von vorzugsweise 0,5 mm beträgt die Gesamtlänge der Spinnkapillaren ebenfalls 0,5 mm. Das Verhältnis von Kapillareingangs- und Kapillarausgangsquerschnitt beträgt vorzugsweise 2: 1 bis 10 : 1, der Übergang erfolgt vorzugsweise kontinuierlich, der zylindrisch ausgebildete Spinnkapillarenausgang hat einen Durchmesser D von vorzugsweise 80 - 140 µm und das L/D Verhältnis beträgt vorzugsweise 1.

Für die Fertigung der Wärmetauscher, die von Celluloselösung umgeben sind, d.h. Lösungszuführung und Stützplatte hat sich vernickeltes oder anodisch oxydiertes Aluminium als günstig erwiesen. Kupfer und Messing, auch oberflächenveredelt, scheiden wegen fehlender chemischer Beständigkeit aus. Auch bei sorgfältigster Oberflächenveredlung ist beim Kontakt mit der Celluloselösung die Bildung von Kupferionen zu beobachten, die zu einem unvertretbaren Sicherheitsrisiko führen können. Für die Düsentemperierung kann dagegen neben oberflächenveredeltem Aluminium auch problemlos Kupfer oder Messing, bevorzugt in oberflächenveredelter Form Anwendung finden.

Das erfindungsgemäße Verfahren und die Vorrichtung sollen Ausführungsbeispiele erläutern.

### Beispiel 1

In einem Vertikalkneter wird eine Suspension aus Fichtensulfitzellstoff und wässrigem N-Methylmorpholin-N-oxid (NMMO) unter Vakuum, erhöhter Temperatur und Scherung soviel Wasser entzogen, bis eine homogene Lösung bestehend aus 12,4 % Cellulose (Cuoxam DP 530), 76,2 % NMMO und 11,4 % Wasser entsteht. Bei 85°C betrug die Nullscherviskosität 7600 Pas, die Relaxationszeit 5,2 s (Fig. 8). Der Spinnkopf, mit Doppelmantelheizung, enthielt wahlweise eine Stützplatte aus Edelstahl oder vernickeltem Aluminium von 64 mm ∅ und 10 mm Stärke, auf der in 3 Lochreihen 40 Strömungskanäle mit 3 mm ∅ angeordnet sind. Ein Ring zwischen Stützplatte und Düsenplatte zur Aufnahme von 2 Hütchendüsen bildete eine Anströmkammer mit 23 cm³ Volumen. Die Hütchendüsen hatten insgesamt 60 Spinnkapillaren mit 130 µm Ausgangsdurchmesser, das Verhältnis von Eingangs- zu Ausgangquerschnittfläche betrug 2,7. Sie konnten wahlweise mit 2 Düsentemperierungen aus Messing mit Widerstandsheizung (24 V) gem. Fig. 4 ausgerüstet werden. Das Spinnen der Feinheiten 1,2 und 1,6 dtex bei einer Abzugsgeschwindigkeit von 100 m/min erfolgte in den Varianten A - mit Stützplatte aus Edelstahl, B - mit Wärmeverteiler aus vernickeltem Aluminium und C - mit Wärmeverteiler und Düsentemperierung. Die Temperatur der Spinnmasse im Anströmraum und die der Düsentemperierung betrug 86°C. Die Anblasluftmenge lag bei 5 1/min und Düse.

Die Versuchsdaten und die Eigenschaften der ersponnenen Fasern enthält Tabelle 1.

| | | | | | | | |
|---|---|---|---|---|---|---|---|
| Parameter (Tabelle 1) | | 1,6 dtex | | | 1,3 dtex | | |
| Volumenstrom | cm³/min | 6,00 | | | 4,50 | | |
| Schergeschwindigkeit | s⁻¹ | 0,94 | | | 0,71 | | |
| Verweilzeit | s | 44 x ${λ}_{m}^{85 ⁢ ° \begin{matrix}\end{matrix} C}$ | | | 59 x ${λ}_{m}^{85 ⁢ °C}$ | | |
| Spritzgeschwindigkeit | | 7,53 | | | 5,65 | | |
| m/min | | | | | | | |
| Gesamtreckung SV_{G}¹⁾ | | 6,0 | | | 6,9 | | |
| ¹⁾ $S ⁢ {V}_{G} = \sqrt{S ⁢ {V}_{D} + S ⁢ {V}_{a}}$ | | A | B | C | A | B | C |
| Feinheit | dtex | 1,60 | 1,59 | 1,57 | 1,15 | 1,19 | 1,19 |
| Reißfestigkeit | cN/tex | 42,9 | 43,0 | 42,2 | 43,4 | 43,4 | 43,5 |
| Variationskoeffizient | % | 16,9 | 8,1 | 8,0 | 17,4 | 8,8 | 7,4 |
| Reißkraftverhältnis | % | 79 | 78 | 82 | 80 | 82 | 85 |
| Nassscheuerbeständigk. | Z | 23 | 39 | 86 | 25 | 37 | 71 |

### Beispiel 2

Eine Suspension von Baumwoll-Linters-Zellstoff in wässrigem NMMO wird analog Beispiel 1 in eine Lösung, bestehend aus 12,0 % Cellulose (Cuoxam DP 579), 76,5 % NMMO und 11,5 % Wasser, überführt. Die Nullscherviskosität betrug 6630 Pas und die Relaxationszeit 1,7 s bei 85°C (vergleiche Fig.7).

Die Spinnanordnung entsprach im wesentlichen Variante C in Beispiel 1 mit den Unterschied, dass zum Spinnen eine Hütchendüse (25 x 20 x 9,5 x 0,5 mm) mit 750 Spinnkapillaren von 90 µm Aus-gangsdurchmesser und einem Verhältnis Eingangs- zu Ausgangsquerschnitt von 6,25 diente.

Ersponnen wurde eine Feinheit von 1,2 dtex bei einer Spinnmassetemperatur von 76°C und verschiedenen Temperaturen der Düsentemperierung (43, 60 und 86°C). Ein Verspinnen dieser Lösung bei Massetemperaturen kleiner 80°C ist ohne zusätzliche Düsentemperierung nicht möglich.

Kurz vor Eintritt in das Fällbad wurde das Filamentbündel aus einer Schlitzdüse mit 8 l /min Luft angeblasen. Die Versuchsdaten und Faserparameter enthält Tabelle 2.

| | | | | |
|---|---|---|---|---|
| Parameter (Tabelle 2) | | 1,2 dtex | | |
| Volumenstrom | cm³/min | 28,1 | | |
| Schergeschwindigkeit | s⁻¹ | 4,4 | | |
| Verweilzeit | s | 29 x ${λ}_{m}^{85 ⁢ ° \begin{matrix}\end{matrix} C}$ | | |
| Spritzgeschwindigkeit | m/min | 5,89 | | |
| Abzugsgeschwindigk. | m/min | 50,0 | | |
| Gesamtreckung | | 7,3 | | |
| Düsentemperierung | °C | 43 | 60 | 86 |
| Dehnviskosität ber. | MPas | 1,48 | 0,89 | 0,64 |
| Feinheit | dtex | 1,16 | 1,14 | 1,15 |
| Reißfestigkeit | cN/tex | 58,6 | 53,5 | 52,7 |
| Variationskoeffizient | % | 8,9 | 8,6 | 11,5 |
| Reißkraftverhältnis | % | 91 | 90 | 86 |
| Schlingenreißkraft | cN/tex | 19,2 | 18,8 | 17,4 |
| Nassscheuerbeständigk. | Z | 129 | 113 | 73 |

### Beispiel 3

Analog Beispiel 1 wurde eine Suspension, bestehend aus wässrigem Aminoxid und feinst verteiltem Eukalyptus - Zellstoff, in eine homogene Lösung aus 11,8 % Cellulose (Cuoxam DP 605), 76,9 % NMMO und 11,3 % Wasser überführt. Die Nullscherviskosität betrug 6800 Pas, die Relaxationszeit 18,6 s bei 85°C (vergl. Fig. 9).

Zum Verspinnen diente ein über Doppelmantel flüssigkeitsbeheiztes Rechteckspinnpaket mit 4 in Reihe angeordneten Hütchenspinndüsen (25 x 20 x 9,5 x 0,5 mm) mit jeweils 200 Spinnkapillaren mit einem Ausgangsdurchmesser von 140 µm.

L/D - Verhältnis des zylindrischen Teil - 1. Das Verhältnis von Eintritts- zu Austrittsquerschnitt betrug 5,0. Über die Lösungszuführung gelangten kontinuierlich 150 g/min Spinnlösung von 80°C Massetemperatur zum Spinndüsenfilter, passierten eine Rechtecklochplatte (50 x 150 x 10 mm) aus vernickeltem Aluminium mit 500 Bohrungen von 0,25 cm ∅, eine Anströmkammer mit 90 cm³ Volumen, wurden zu 4 Filamentgarnen mit jeweils 200 Einzelfilamenten verformt, über einen Luftspalt von 35 mm verzogen, über eine Schlitzdüse mit 4 1/min u. Düse Luft angeblasen, die Cellulose im Fällbad ausgefällt, mit 200 m/min abgezogen, gewaschen, getrocknet, aviviert und als Filamentgarn aufgewickelt. Die 4 Hütchendüsen im Spinnpaket waren von einer als Platte (vergl. Fig. 3) ausgebildeten Düsentemperierung mit Heizstäben umgeben. Die Düsentemperierung, auf 60°C eingestellt, bestand aus vernikkeltem Messing und war durch eine 0,5 mm dicke Teflonfolie gegen die Düseplatte isoliert. Ohne Düsentemperierung entstehen laufend Kapillarrisse.

Die Ergebnisse enthält Tabelle 3.

| | | |
|---|---|---|
| Parameter (Tabelle 3) | | 4 x 250 dtex (200) |
| Volumenstrom | cm³/min | 132 |
| Schergeschwindigkeit | s⁻¹ | 2,9 |
| Verweilzeit | s | 2,2 x ${λ}_{m}^{85 ⁢ ° \begin{matrix}\end{matrix} C}$ |
| Spritzgeschwindigkeit | m/min | 10,7 |
| Gesamtreckung | | 9,7 |
| Feinheit | dtex | 200 x 1,25 |
| Variationskoeffizient | % | 0,3 |
| Reißfestigkeit | cN/tex | 56,9 |
| Variationskoeffizient | % | 6,5 |
| Nassscheuerbeständigk. | Z | 105¹⁾ |

| | | |
|---|---|---|
| ¹⁾ gemessen an den Einzelfilamenten | | |

### Beispiel 4

Einem LIST - Diskotherm B ^{®}- Kneter werden kontinuierlich 1110 g/min einer Suspension, bestehend aus 11,9 % Cellulose, 66,1 % NMMO und 22 % Wasser zudosiert, unter Vakuum, erhöhter Temperatur und Scherung 135 g/min Wasser entzogen und über einen als Doppelschneckenförderer ausgebildeten Austrag 975 g/min homogene Lösung mit einer Massetemperatur von 90°C, bestehend aus 13,5 % Cellulose, 75,2 % NMMO und 11,3 % Wasser entnommen und über die Lösungszuführung ausgebildet als "Rohrbündelwärmetauscher" mit 9 dünnwandigen Edelstahlrohren von 1,5 cm ∅, ausgegossen mit Aluminium, der Spinnstelle unter gleichzeitiger Kühlung auf 85°C zugeführt. Das Relaxationszeitspektrum der Lösung entspricht Fig. 10, die Relaxationszeit beträgt 84,7 s.

Das Spinnpaket ist als Ring (vergl. Fig. 5) ausgebildet, 9 Hütchendüsen (43 x 35 x 9,5 x 0,5 mm) mit jeweils 2500 Spinnkapillaren sind im Kreis angeordnet. Der Austrittsdurchmesser der Spinnkapillaren beträgt 90 µm (L / D - 1), das Verhältnis von Eintritts- zu Austrittsquerschnitt 4 : 1. Die Düsentemperierung bildet eine vergoldete Kupferplatte, die mit Heizpatronen auf 70°C temperiert, und mit einer Silikonschicht gegen die Düsenplatte isoliert wurde. Die als Ring ausgebildete Stützplatte aus anodisch oxydiertem Aluminium enthält 1750 Strömungskanäle mit 0,3 cm ∅. Aus dem Volumenstrom von 13,9 cm³/s ergibt sich eine Schergeschwindigkeit von 3,0 s⁻¹. Die Anströmkammer mit einem Volumen von 1670 cm³ führte zu einer Verweilzeit von $1 , 4 \times {λ}_{m}^{85 ⁢ ° \begin{matrix}\end{matrix} C} .$ Nach Verformen der Lösung zu 9 x 2500 Fäden passierten diese unter Verzug und Anblasen über eine Rundschlitzdüse mit 15 1 Luft/min u. Düse einen Luftspalt und das Fällbad von 2,5 cm bzw. 17 cm, wurden zum Kabel vereinigt, gewaschen, in Stapel geschnitten und nachbehandelt. Die Faserprüfwerte enthält Tabelle 4.

| | | |
|---|---|---|
| Parameter (Tabelle 4) | | 1,25 dtex |
| Spritzgeschwindigkeit | m/min | 5,8 |
| Abzugsgeschwindigk. | m/min | 50,0 |
| Verzug im Spalt | | 8,6 |
| Gesamtreckung | | 5,9 |
| Feinheit | dtex | 1,25 |
| Reißfestigkeit | cN/tex | 46,9 |
| Variationskoeffizient | % | 7,3 |
| Reißkraftverhältnis | % | 89,5 |
| Reißdehnung | % | 14,8 |
| Schlingenreißkraft | cN/tex | 18,5 |
| Nassscheuerbeständigk. | Z | 88 |

### [Bezugszeichenliste]

- (1): Stützplatte
- (2): Düsentemperierung
- (2.1): Isolierung (Düsentemperierung)
- (2.2): Heizpatronen
- (2.3): Klemmspalt
- (3): Lösungszuführung
- (4): Siebfilterpackung
- (5): Zwischenring
- (5.1): Anströmkammer
- (6): Hütchendüse(n)
- (6.1): konische Ausführung Düsentemperierung
- (7): Dichtungen
- (8): Spinnpakethalterung
- (9): Spinnbad
- (10): Filamentgarn / Faserkabel
- (11): Fadenleitelement
- (12): Anblasdüse

### [Anhängende Zeichnungen]

### Anzahl Anhängende Zeichnungen: [10]

- Fig.1: Spinnkopf
- Fig.2: Spinnanordnung für Mehrfachspinnen
- Fig.3: Düsentemperierung mit reihenförmiger Anordnung der Hütchenspinndüsen
- Fig.4: Düsentemperierung für eine Filamentspinnstelle
- Fig.5: Düsentemperierung mit radialer Anordnung der Hütchenspinndüsen
- Fig.6: Änderung der Dehnviskosität über der Dehngeschwindigkeit bei unterschiedlicher Düsentemperierung
- Fig.7: Relaxationsspektrum für Beispiel 2
- Fig.8: Relaxationsspektrum für Beispiel 1
- Fig.9: Relaxationsspektrum für Beispiel 3
- Fig.10: Relaxationsspektrum für Beispiel 4

## Patentansprüche

1. Verfahren zur Herstellung von Cellulosefasern oder - filamenten aus Zellstoff nach dem Trocken-Naßextrusionsverfahren mit wässrigen Aminoxiden, insbesondere N-Methylmorpholin-N-oxid als Lösungsmittel, bei dem man
a) eine Dispersion aus Zellstoff und wässrigem Aminoxid bei erhöhter Temperatur unter Wasserentzug und Scherung in eine homogene Lösung mit einer Relaxationszeit λₘ im Bereich 0,3 - 90 s bei 85°C überführt,
b) die Lösung über eine Spinnlösungszuführung einem Spinnpaket mit mindestens einer Spinndüse zuführt,
c) die Lösung im Spinnpaket einen Filter, eine Stützplatte, eine Anströmkammer und mindestens eine Spinnkapillare mindestens eine Spinndüse passiert,
d) die zu Kapillaren verformten Lösungsstrahlen unter weiterem Verzug durch ein nicht fällendes Medium führt, kurz vor dem Eintritt in das Fällbad näherungsweise senkrecht zur Filamentlaufrichtung mit einem Gasstrom anbläst, im Fällbad die Cellulose ausfällt, und
e) die Cellulosefäden am Ende der Fällbadstrecke durch Ablenken vom Fällbad trennt und die Fäden abzieht,
**dadurch gekennzeichnet, dass** die Lösung in Stufe b) die als Wärmetauscher ausgebildete Lösungszuführung (3) durchströmt, in Stufe c) zunächst eine als Wärmeaustauscher ausgebildete Stützplatte (1) mit Strömungskanälen (1.1) unter einer Schergeschwindigkeit von γ̇ ≤ 30[*s*⁻¹] passiert, anschließend die Anströmkammer (5.1) mit einer Verweilzeit von ${t}_{v} \geq {λ}_{m}^{85 ⁢ °C} \left[s\right]$ durchläuft und danach in mindestens einer Spinnkapillare mindestens einer Hütchenspinndüse, die mit einer separaten Düsentemperierung (2) einschließlich Isolierung (2.1) versehen ist, und eine Temperatur, die unterhalb der der Celluloselösung im Inneren der Hütchendüse (6) liegt, zum Filament bzw. Filamentbündel verformt und diese in Stufe d) kurz vor Eintritt in das Fällbad mit einem flächenförmig ausgebildeten Gasstrom von
2 - 20 1/min und Hütchendüse im nahezu rechten Winkel schwach anbläst.

2. Verfahren nach Anspruch 1, **dadurch gekennzeichnet, dass** man Zellstoffe aus Holz, Baumwoll-Linters oder anderen Einjahrespflanzen in homogene Lösungen mit einer Relaxationszeit ${λ}_{m}^{85 ⁢ ° \begin{matrix}\end{matrix} C}$ von vorzugsweise 0,5 - 12 s überführt.

3. Verfahren nach Anspruch 1 und 2, **dadurch gekennzeichnet, dass** die Schergeschwindigkeit beim Passieren des Wärmetauschers vorzugsweise im Bereich 0,1 - 3 s⁻¹ liegt.

4. Verfahren nach einem der vorhergehenden Ansprüche, **dadurch gekennzeichnet, dass** die Temperatur der Spinnlösung im Bereich 60 bis 100 °C und die Temperatur der Düsentemperierung im Bereich 30 bis 95°C liegt.

5. Verfahren nach den Ansprüchen 1 bis 4, **dadurch gekennzeichnet, dass** der Gasstrom in Stufe d) durch atmosphärische Luft gebildet wird.

6. Verfahren nach den Ansprüchen 1 bis 5, **dadurch gekennzeichnet, dass** in Stufe d) das Filamentbündel kurz vor Eintritt in das Fällbad vorzugsweise auf einer Länge von ≤ 5 mm mit 8 -10 1/min und Düse Luft angeströmt wird.

7. Vorrichtung zur Herstellung von Cellulosefasern oder - filamentgarnen aus Zellstoff nach dem Trocken-Naßextrusionsverfahren mit wässrigem Aminoxid als Lösungsmittel bestehend aus der Lösungszuführung (3) und einem Spinnpaket mit der Siebfilterpackung (4), der Stützplatte (1) mit Strömungskanälen (1.1), dem Zwischenring (5) mit Anströmkammer (5.1), mindestens einer Hütchendüse (6), den Dichtungen (7) und der Spinnpakethalterung (8) nach Verfahren gemäß Ansprüche 1 bis 6, **dadurch gekennzeichnet, dass** die Lösungszuführung (3) aus einem Rohr, gefüllt mit einem oder mehreren, von Strömungskanälen durchzogenen Körper(n) hoher Wärmeleitfähigkeit gebildet wird, dass die Stützplatte (1) aus einem Material mit hoher Wärmeleitfähigkeit besteht, die Dimensionierung der Strömungskanäle (1.1) der Beziehung $\dot{γ} = \frac{32 ⋅ \dot{V}}{π ⋅ N ⋅ {D}^{3}} \leq 30 ⁢ {s}^{- 1}$ genügt, die Anströmkammer (5.1) die Beziehung ${t}_{v} = \frac{{V}_{A ⁢ K}}{\dot{V}} \geq {λ}_{m}^{85 ⁢ ° \begin{matrix}\end{matrix} C} \left[s\right]$ erfüllt und die Hütchendüse [n] (6) von einer separaten Düsentemperierung (2) mit Isolierung (2.1) umgeben sind.

8. Vorrichtung nach Anspruch 7, **dadurch gekennzeichnet, dass** die Lösungszuführung (3) aus einem Rohr, gefüllt mit einem oder mehreren von Strömungskanälen durchzogenen Körper(n), temperierbar ist.

9. Vorrichtung nach Anspruch 7 bis 8, **dadurch gekennzeichnet, dass** die mit Strömungskanälen durchzogenen Körper hoher Wärmeleitfähigkeit in Lösungszuführung (3) aus oberflächenbehandeltem, vorzugsweise anodisch oxidiertem oder vernickeltem Aluminium bestehen.

10. Vorrichtung nach Anspruch 7 bis 9, **dadurch gekennzeichnet, dass** die mit Strömungskanälen durchzogenen Körper hoher Wärmeleitfähigkeit in der Lösungszuführung (3) durch Heizpatronen oder Widerstandsheizung temperiert werden können.

11. Vorrichtung nach Anspruch 7 bis 8, **dadurch gekennzeichnet, dass** die als Wärmetauscher ausgebildete Stützplatte (1) aus oberflächenveredeltem, vorzugsweise aus anodisch oxidiertem oder vernickeltem Aluminium, gegebenenfalls unter Zusatz von Legierungsbestandteilen, besteht.

12. Vorrichtung nach Anspruch 7 bis 8, **dadurch gekennzeichnet, dass** die Hütchendüsen (6) aus Edelmetall, vorzugsweise aus einer Gold / Platin - Legierung (70 / 30) bestehen.

13. Vorrichtung nach Anspruch 1 und 7, **dadurch gekennzeichnet, dass** das Verhältnis von Eingangs- und Ausgangsquerschnitt der Spinnkapillaren zwischen 2 : 1 und 10 : 1 liegt.

14. Vorrichtung nach Anspruch 7 bis 8, **dadurch gekennzeichnet, dass** die Hütchendüse (6) ringförmig von der Düsentemperierung (2) umgeben und durch einen Luftspalt (2.1) thermisch vom Düsenpaket getrennt ist.

15. Vorrichtung nach Anspruch 7 und 14, **dadurch gekennzeichnet, dass** die Isolierung (2.1) durch eine dünne Schicht Silikongummi, Teflon oder ähnlichem erfolgt.

16. Vorrichtung nach Anspruch 7, **dadurch gekennzeichnet, dass** die Düsentemperierung (2) aus einem Metallring hoher Wärmeleitfähigkeit, elektrischer Widerstandswicklung (2.2) und Klemmspalt (2.3) besteht.

17. Vorrichtung nach Anspruch 7, **dadurch gekennzeichnet, dass** die Düsentemperierung (2) bei reihenförmiger Anordnung der Hütchendüsen (6) aus einer Metallplatte hoher Wärmeleitfähigkeit und Heizpatronen (2.2) gebildet wird.

18. Vorrichtung nach Anspruch 7, **dadurch gekennzeichnet, dass** die Düsentemperierung (2) bei kreisförmiger Anordnung der Hütchendüsen (6) durch einen Metallring mit Heizpatronen (2.2) gebildet wird.

19. Vorrichtung nach Anspruch 7 und 16 bis 18, **dadurch gekennzeichnet, dass** der Metallring bzw. die Metallplatte der Düsentemperierung (2) aus Aluminium, Kupfer, Messing oder Edelmetall besteht.

20. Vorrichtung nach Anspruch 7 und 17, **dadurch gekennzeichnet, dass** die Oberfläche der Metallplatte der Düsentemperierung (2) oberflächenveredelt, vorzugsweise anodisch oxydiert, vernickelt, verchromt, versilbert oder vergoldet ist.

## Claims

1. A process for producing cellulose fibers or filaments from chemical pulp by the dry-jet wet- spinning process using aqueous amine oxides, especially N-methylmorpholine N-oxide, as a solvent, which comprises
a) a dispersion of chemical pulp and aqueous amine oxide being converted at elevated temperature by water withdrawal and shearing into a homogeneous solution having a relaxation time λₘ in the range 0.3 - 90 s at 85°C,
b) the solution being fed through a spinning solution feed means to a spin pack having at least one spinneret die,
c) the solution passing in the spin pack through a filter, a support plate, an inflow chamber and at least one spinning capillary of at least one spinneret die,
d) the solution jets which have been formed into filaments being passed with further stretching through a noncoagulating medium, shortly before entry into the coagulation bath being subjected to a gas stream at approximately right angles to the filament transport direction, the cellulose being precipitated in the coagulation bath, and
e) the cellulose filaments being separated from the coagulation bath at the end of the coagulation bath trip by deflection and the filaments being withdrawn,
**characterized in that** the solution in step b) flows through the solution feed means (3) which is constructed as a heat exchanger, in step c) initially passes at a shear rate of γ̇ ≤ 30[*s*⁻¹] through a support plate (1) which is constructed as a heat exchanger and has flow channels (1.1) and subsequently through the inflow chamber (5.1) at a residence time of ${t}_{v} \geq {λ}_{m}^{85 ⁢ ° \begin{matrix}\end{matrix} C} \left[s\right]$ and thereafter is formed in at least one spinning capillary of at least one thimble spinneret die which is provided with a separate die temperature control means (2) including insulation (2.1) and a temperature which is below that of the cellulose solution in the interior of the thimble die (6) to form a filament or filament bundle and in step d) these are shortly before entry into the coagulation bath subjected to the flow of a slow sheetlike gas stream blown against them at a substantially right angle at a rate of 2 - 20 1/min per thimble die.

2. A process according to claim 1, **characterized in that** chemical pulps from wood, cotton linters or other annual plants are converted into homogeneous solutions having a relaxation time ${λ}_{m}^{85 ⁢ ° \begin{matrix}\end{matrix} C}$ of preferably 0.5 - 12 s.

3. A process according to claim 1 and 2, **characterized in that** the shear rate during passage through the heat exchanger is preferably in the range 0.1 - 3 s⁻¹.

4. A process according to any of the preceding claims, **characterized in that** the temperature of the spinning solution is in the range 60 to 100 °C and the temperature of the die temperature control means is in the range 30 to 95 °C.

5. A process according to claims 1 to 4, **characterized in that** the gas stream in step d) is formed by atmospheric air.

6. A process according to claims 1 to 5, **characterized in that** the filament bundle is preferably subjected to an air stream at 8 - 10 1/min per die over a length of ≤ 5 mm shortly before entry into the coagulation bath in step d).

7. Apparatus for producing cellulose fibers or filament yarns from chemical pulp by the dry-jet wet- spinning process using aqueous amine oxide as a solvent, consisting of the solution feed means (3) and a spin pack comprising the sieve filter packing (4), the support plate (1) with flow channels (1.1), the intermediate ring (5) with inflow chamber (5.1), at least one thimble die (6), the seals (7) and the spin pack holder (8) according to processes as per claims 1 to 6, **characterized in that** the solution feed means (3) is formed from a tube packed with one or more bodies of high thermal conductivity which are pervaded by flow channels, **in that** the support plate (1) consists of a material of high thermal conductivity, the dimensioning of the flow channels (1.1) satisfies the relation $\dot{γ} = \frac{32 : \dot{V}}{π ⋅ N ⋅ {D}^{3}} \leq 30 ⁢ {s}^{- 1} ,$ the inflow chamber (5.1) satisfies the relation ${t}_{v} = \frac{{V}_{A ⁢ K}}{\dot{V}} \geq {λ}_{m}^{85 ⁢ ° \begin{matrix}\end{matrix} C} \left[s\right]$ and the thimble die (s) are surrounded by a separate die temperature control means (2) with insulation (2.1).

8. Apparatus according to claim 7, **characterized in that** the solution feed means (3) formed from a tube packed with one or more bodies pervaded by flow channels is temperature controllable.

9. Apparatus according to claim 7 to 8, **characterized in that** the bodies of high thermal conductivity which are pervaded by flow channels and which are situated in solution feed means (3) consist of surface-treated, preferably anodically oxidized or nickelized, aluminum.

10. Apparatus according to claim 7 to 9, **characterized in that** the bodies of high thermal conductivity which are pervaded by flow channels and are situated in the solution feed means (3) can be temperature controlled by heating cartridges or resistance heating.

11. Apparatus according to claim 7 to 8, **characterized in that** the support plate (1) constructed as a heat exchanger consists of surface-refined, preferably of anodically oxidized or nickelized, aluminum with or without addition of alloying constituents.

12. Apparatus according to claim 7 to 8, **characterized in that** the thimble dies (6) consist of precious metal, preferably of a 70/30 gold/platinum alloy.

13. Apparatus according to claim 1 and 7, **characterized in that** the ratio of spinning capillary inlet and outlet cross sections is between 2:1 and 10:1.

14. Apparatus according to claim 7 to 8, **characterized in that** the thimble die (6) is annularly surrounded by the die temperature control means (2) and thermally separated from the die pack by an air gap (2.1).

15. Apparatus according to claim 7 and 14, **characterized in that** the insulation (2.1) takes the form of a thin layer of silicone rubber, Teflon or the like.

16. Apparatus according to claim 7, **characterized in that** the die temperature control means (2) consists of a metal ring of high thermal conductivity, electrical resistance coil (2.2) and clamping gap (2.3).

17. Apparatus according to claim 7, **characterized in that** the die temperature control means (2) is formed from a metal plate of high thermal conductivity and heating cartridges (2.2) when the thimble dies (6) are arranged in rows.

18. Apparatus according to claim 7, **characterized in that** the die temperature control means (2) is formed by a metal ring having heating cartridges (2.2) when the thimble dies (6) are arranged in a circle.

19. Apparatus according to claim 7 and 16 to 18, **characterized in that** the metal ring or plate of the die temperature control means (2) consists of aluminum, copper, brass or precious metal.

20. Apparatus according to claim 7 and 17, **characterized in that** the surface of the metal plate of the die temperature control means (2) is surface refined, preferably anodically oxidized, nickelized, chromized, silverized or goldized.

## Revendications

1. Procédé de fabrication de fibres ou de filaments cellulosiques constitués de cellulose, en utilisant le procédé d'extrusion par voie sèche et humide avec comme solvants des oxydes d'amine aqueux, en particulier N-méthylmorpholine-N-oxyde, lequel procédé consiste à
a) transformer une dispersion constituée de cellulose et d'oxyde d'amine aqueux, à une température élevée sous déshydratation et cisaillement, en une solution homogène présentant un temps de relaxation λₘ de l'ordre de 0,3 à 90 s à 85° C,
b) amener la solution par une alimentation en solution de filage à un ensemble de filage comportant au moins une filière,
c) dans l'ensemble de filage, faire passer la solution par un filtre, une plaque de support, une chambre de soufflage et au moins un capillaire de filage d'au moins une filière,
d) faire traverser par les faisceaux de solution mis à la forme de capillaires un agent non précipité sous un nouvel étirage, souffler juste avant l'entrée dans le bain de précipitation un courant de gaz à peu près perpendiculaire à l'orientation des filaments, précipiter la cellulose dans le bain de précipitation, et
e) séparer les fils de cellulose du bain de précipitation en les déviant à l'extrémité de la ligne du bain de précipitation, et retirer les fils,
**caractérisé en ce que** la solution traverse à l'étape b) l'alimentation en solution (3) réalisée sous la forme d'un échangeur de chaleur, passe à l'étape c) tout d'abord par une plaque de support (1) réalisée sous la forme d'un échangeur de chaleur comportant des canaux d'écoulement (1.1), à une vitesse de cisaillement de γ̇ ≤ 30[s⁻¹], traverse ensuite la chambre de soufflage (5.1) avec un temps de séjour de tᵥ≥λ^{85°C}[s], et est ensuite, dans au moins un capillaire de filage d'au moins une filière qui est munie d'un système séparé de mise à température des filières (2), y compris isolation (2.1) et dont la température est inférieure à celle de la solution cellulosique à l'intérieur de la filière (6), mise à la forme d'un filament ou d'un faisceau de filaments, et on souffle sur ce dernier à l'étape d) juste avant l'entrée dans le bain de précipitation à peu près à angle droit un léger courant de gaz de 2 à 201/min réalisé pour être de forme plate.

2. Procédé selon la revendication 1, **caractérisé en ce qu'**on transforme de la cellulose provenant de bois, de linters de coton ou d'autres plantes annuelles en des solutions nomogènes présentant un temps de relaxation ${λ}_{m}^{85 ⁢ ° \begin{matrix}\end{matrix} C}$ de préférence compris entre 0,5 et 12 s.

3. Procédé selon la revendication 1 et 2, **caractérisé en ce que** la vitesse de cisaillement lors du passage par l'échangeur de chaleur est de préférence de l'ordre de 0,1 à 3 s⁻¹.

4. Procédé selon une des revendications précédentes, **caractérisé en ce que** la température de la solution de filage est de l'ordre de 60 à 100° C et la température du système de mise à température des filières est de l'ordre de 30 à 95° C.

5. Procédé selon les revendications 1 à 4, **caractérisé en ce qu'**à l'étape d), le flux de gaz est constitué d'air atmosphérique.

6. Procédé selon les revendications 1 à 5, **caractérisé en ce qu'**à l'étape d), de l'air est soufflé sur le faisceau de filaments juste avant son entrée dans le bain de précipitation de préférence sur une longueur ≤ 5 mm à raison de 8 à 101/min..

7. Dispositif de fabrication de fibres ou de filaments cellulosiques continus constitués de cellulose, en utilisant le procédé d'extrusion par voie sèche et humide avec comme solvant de l'oxyde d'amine, selon le procédé des revendications 1 à 6, lequel dispositif est constitué d'une alimentation en solution (3) et d'un ensemble de filage comportant la garniture de filtre à tamis (4), la plaque de support (1), les canaux d'écoulement (1.1), la bague intermédiaire (5) comportant la chambre d'écoulement (5.1), au moins une filière (6), les joints d'étanchéité (7) et le support (8) de l'ensemble de filage, **caractérisé en ce que** l'alimentation en solution (3) est formée par un tube rempli d'un ou de plusieurs corps présentant une conductibilité thermique élevée traversé(s) par des canaux d'écoulement, **en ce que** la plaque de support (1) est constituée d'un matériau présentant une conductibilité thermique élevée, **en ce que** le dimensionnement des canaux d'écoulement (1.1) répond à la relation , $\dot{γ} = \frac{32 ⋅ \dot{V}}{π ⋅ N ⋅ {D}^{3}} \leq 30 ⁢ {s}^{- 1} ,$ la chambre d'écoulement (5.1) répond à la relation ${t}_{v} = \frac{{V}_{A ⁢ K}}{\dot{V}} \geq {λ}_{m}^{85 ⁢ ° \begin{matrix}\end{matrix} C} \left[s\right]$ et **en ce que** les filières (6) sont entourées d'un système de mise à température des filières (2) comportant une isolation (2.1).

8. Dispositif selon la revendication 7, **caractérisé en ce que** l'alimentation en solution (3) peut être mise à température à partir d'un tube rempli par un ou plusieurs corps traversé(s) par des canaux d'écoulement.

9. Dispositif selon la revendication 7 à 8, **caractérisé en ce que** les corps traversés par les canaux d'écoulement présentant une conductibilité thermique élevée présents dans l'alimentation en solution (3) sont constitués d'aluminium soumis à un traitement de surface, de préférence oxydé anodiquement ou galvanisé.

10. Dispositif selon la revendication 7 à 9, **caractérisé en ce que** les corps traversés par les canaux d'écoulement présentant une conductibilité thermique élevée présents dans l'alimentation en solution (3) peuvent être mis à température par des cartouches chauffantes ou un chauffage par résistance.

11. Dispositif selon la revendication 7 à 8, **caractérisé en ce que** la plaque de support (1) réalisée sous la forme d'un échangeur de chaleur est constituée d'aluminium soumis à un traitement de surface, de préférence oxydé anodiquement ou galvanisé, en ajoutant le cas échéant des composants en alliage.

12. Dispositif selon la revendication 7 à 8, **caractérisé en ce que** les filières (6) sont constituées d'un métal précieux, de préférence d'un alliage or/platine (70/30).

13. Dispositif selon la revendication 1 à 7, **caractérisé en ce que** le rapport entre la section transversale d'entrée et de sortie des capillaires de filage est compris entre 2:1 et 10:1.

14. Dispositif selon la revendication 7 à 8, **caractérisé en ce que** les filières sont entourées circulairement par le système de mise à température des filières (2), et sont séparées thermiquement de l'ensemble de filage par un entrefer (2.1).

15. Dispositif selon la revendication 7 à 14, **caractérisé en ce que** l'isolation (2.1) est assurée par une couche mince de gomme de silicone, de téflon, ou d'un matériau similaire.

16. Dispositif selon la revendication 7, **caractérisé en ce que** le système de mise à température des filières (2) est constitué d'une bague métallique présentant une conductibilité thermique élevée, d'un bobinage de résistance électrique (2.2) et d'une fente de serrage (2.3).

17. Dispositif selon la revendication 7, **caractérisé en ce qu'**en cas d'agencement linéaire des filières (6), le système de mise à température des filières (2) est constitué d'une plaque métallique présentant une conductibilité thermique élevée et de cartouches chauffantes (2.2).

18. Dispositif selon la revendication 7, **caractérisé en ce qu'**en cas d'agencement circulaire des filières (6), le système de mise à température des filières (2) est constitué d'une bague métallique comportant des cartouches chauffantes (2.2).

19. Dispositif selon la revendication 7 et 16 à 18, **caractérisé en ce que** la bague métallique et/ou la plaque métallique du système de mise à température des filières (2) est constitué d'aluminium, de cuivre, de laiton ou d'un métal précieux.

20. Dispositif selon la revendication 7 et 17, **caractérisé en ce que** la surface de la plaque métallique du système de mise à température des filières (2) est soumis à un traitement de surface, de préférence oxydé anodiquement, galvanisé, chromé, argenté ou doré.
